# EUROPÄISCHE PATENTSCHRIFT

(11) **EP 0 268 211 B1**
(45) Veröffentlichungstag und Bekanntmachung des Hinweises auf die Patenterteilung: **13.05.1992**
(21) Anmeldenummer: 87116719.3
(22) Anmeldetag: 12.11.1987
(51) Int. Cl.: C23D 5/04, B05D 1/06

(54) **Verfahren zum Auftragen von elektrostatisch versprühbarem Emailpulver auf Werkstücke unter Zusatz von Schutzgas**
Method of applying electrostatically sprayable enamel powder to work pieces with the addition of a protective gas
Procédé d'application d'une poudre d'émail par projection électrostatique sur des pièces avec addition d'un gaz de protection

(30) Priorität: 18.11.1986 DD 296368
(43) Veröffentlichungstag der Anmeldung: 25.05.1988
(73) Patentinhaber: BAYER AG, 51368 Leverkusen (DE)
(72) Erfinder: Schumacher, Berndpeter, Dr.-Ing., DDR-1170 Berlin (DD); Galle, Wilfried, Dipl.-Phys., DDR-9301 Schwarzbach (DD); Sickert, Christel, Dipl.-Ing., DDR-9400 Aue (DD)

(56) Entgegenhaltungen:
- DE-A- 1 947 568
- GB-A- 1 149 803
- REVUE GENERALE DE L'ELECTRICITE, Nr. 9, September 1985, Seiten 656-667, Paris, FR; R. THOLOME: "Projection électrostatique de produits de revêtement"

## Beschreibung

Die Erfindung bezieht sich auf ein Verfahren zum Auftragen von elektrostatisch versprühbaren Emailpulver auf Werkstücke unter Zusatz von Schutzgas.

Es ist bekannt und Stand der Technik,Emailpulver, d.h. pulverisierte, hydrophobierte Emailfritten u. dgl. in Luft zu suspendieren, in dieser Form einem Sprühgerät zuzuführen und dort unter Einfluß eines elektrischen Feldes zu versprühen, wobei das elektrische Feld durch eine Hochspannung erzeugt wird.

So beschreibt beispielsweise die DE-OS 27 15 128 ein Verfahren zum Aufbringen eines verglasbaren Emails auf metallische Werkstücke mittels Erzeugung eines kräftigen gerichteten elektrostatischen Feldes, welches das geladene Pulver auf das Werkstück leitet.

Im Unterschied zur elektrostatischen Beschichtung mit organischen Pulvern sind die Partikel von Emailpulver zunächst nicht ohne zusätzliche technologische Mittel, wie z.B. Umhüllen mit Silikonverbindungen, elektrostatisch versprühbar, da sie eine organische Zusammensetzung aufweisen und die erforderlichen hohen elektrischen Oberflächenwiderstände nicht vorliegen. Andererseits sind Emailpulverluftgemische nicht explosibel. Die mit den bekannten Aufbereitungsverfahren hergestellten Emailpulver unterliegen während des Auftragsprozesses in hohem Maße im Gegensatz zu Kunststoffpulvern der negativen Beeinflussung durch Luftfeuchte und Temperatur.

Aus diesem Grunde ist allen bekannten Verfahren gemeinsam, daß die Geschwindigkeit und das Ergebnis der Beschichtung (augetragene Schichtdicken) in hohem Maße vom Feuchtigkeitsgehalt und der Temperatur der zur Suspendierung verwendeten und der anderweitig in den Sprühraum einströmenden Luft abhängig sind. Aus diesem Grund muß die zur Suspendierung und zum Transport des Emailpulvers verwendete Luft getrocknet und der Sprühraum klimatisiert werden.

Für eine hohe Sprühausbeute einerseits und eine gute Haftung des Pulvers auf dem Werkstück andererseits sind enge Grenzen von Temperatur und Luftfeuchte einzuhalten. Außerdem sind Alterungsvorgänge des im Kreislauf befindlichen Oversprays nicht zu vermeiden, so daß sie Qualitätsnachteile des Emailüberzuges bewirken. Obwohl bisher ein hoher apparativer Aufwand erforderlich ist, erfolgt eine zunehmende Anwendung dieser Technologien auf Grund ihrer Produktivität und Umweltfreundlichkeit.

In der DE-AS 24 51 672 ist ein Verfahren zum elektrostatischen Aufsprühen pulverförmiger Stoffe auf vorerhitzte Rohre aus Metall beschrieben, bei dem neben anderen technologischen Besonderheiten das Aufsprühen der pulverförmigen Stoffe mit Intergas erfolgt. D.h., daß die zur Beschichtung vorgesehenen Werkstücke erwärmt sind und zum Zwecke der Verhinderung der Oxydation des Werkstücks und zur Senkung der Explosionsgefahr des Kunststoffpulver-Luftgemisches der Einsatz von Intergas notwendig ist. Die Verwendung dieser Lösung für das Beschichten mit Emailpulver ist auf Grund der konstruktiven Ausgestaltung der verwendeten Vorrichtung und des technologischen Verfahrensablaufes nicht gegeben, da elektrostatisch versprühbare Emailpulver nicht qualitätsgerecht auf erhitzten Materialien haften.

Der Einsatz von Intergas wäre für Emailpulver in diesem Zusammenhang nicht erforderlich, da Emailpulver nicht explosibel ist.

In ähnlicher Weise ist die in DE-GM 19 77 751 beschriebene Anordnung zum gleichmäßigen Austritt des Pulvers aus einem schräggestellten Vorratsbehälter unter Zusatz von Inertoder Löschgasen einer elektrostatischen Sprühvorrichtung zu sehen.

Den bekannten Verfahren zur elektrostatischen Emailpulver-Beschichtung ist gemeinsam, daß ein hoher apparativer Aufwand erforderlich ist, um die Temperatur- und Feuchtigkeitsschwankungen im Toleranzbereich zu halten und damit eine gleichbleibende Qualität der Beschichtung zu gewährleisten, wobei die Sprüh- und Abscheideraten unterschiedlich sind und dadurch Schichtdickenunterschiede unvermeidbar sind.

Hier will die Erfindung Abhilfe schaffen. Die Erfindung, wie sie in den Ansprüchen gekennzeichnet ist, löst die Aufgabe, ein Verfahren zum Auftragen von elektrostatisch versprühbarem Emailpulver auf Werkstücke unter Zusatz von Gas zu schaffen, durch das mittels erhöhter Sprüh und Abscheideraten die Schichtdickenunterschiede auf ein Minimum gesenkt werden und die Abhängigkeit von Temperatur- und Feuchtigkeitsschwankungen reduziert wird.

Dabei wird unter dem Begriff elektrostatischer Pulverauftrag der Prozeß der Aufladung der Emailpartikel, die Wanderung derselben zum Werkstück und die anschließende Abscheidung der Partikel auf dem Werstück verstanden.

Die durch die Erfindung erreichten Vorteile sind im wesentlichen darin zu sehen, daß durch den Zusatz von CO₂ das Aufladeverhalten des Emailpulvers verbessert, gleichzeitig die Möglichkeit der Entladung verhindert, damit die Sprühausbeute gesteigert und die Pulverhaftung auf dem Werstück erhöht wird. Desweiteren wird die Abhängigkeit des Beschichtungsprozesses von Temperatur und Luftfeuchtigkeit der umgebenden Arbeitsathmosphäre reduziert, die Effektivität der elektrostatischen Emailpulverbeschichtung wesentlich verbessert, wobei gleichzeitig die Investitionskosten durch Verringerung der notwendigen Einrichtungen, wie Klimatisierungseinrichtungen für den Sprühraum, Anzahl der notwendigen Sprühgeräte, gesenkt und durch die Erzeugung einer gleichmäßigen Schichtdicke die Schichtdickenunterschiede auf ein Minimum reduziert werden.

Im folgenden wird die Erfindung anhand von Ausführungsbeispielen näher erläutert:
Zum Beschichten eines Werkstückes, z.B. eines Backraumes eines Elektroherdes mit elektrostatischem Emailpulver wird unter Verwendung bekannter Vorrichtungen, wie Auftragskabine mit mehreren Sprühpistolen, denen das aufbereitete Emailpulver zugeführt wird, Hochspannungsgenerator, Förderkette zur Werkstückförderung u. dgl., der Pulverauftrag durchgeführt. Dabei wird das zum Versprühen vorgesehene ungeladene Emailpulver mittels CO₂-haltigem Gas aus dem Pulvervorratsbehälter gefördert und den Sprühpistolen zugeführt, wobei die elektrostatische Aufladung des Emailpulvers unmittelbar in den Sprühpistolen über Elektroden erfolgt. Gleichzeitig kann vorteilhaft der Auftragskabine über vorhandene Öffnungen ebenfalls zur Verbesserung der Pulverhaftung auf dem Werkstück CO₂ zugeführt werden. Infolge der vorbestimmten Anordnung der Sprühpistolen und der Ausbildung eines elekstrostatischen Feldes werden die Pulverpartikel auf das vorbeigeführte Werkstück aufgebracht.

In einem weiteren Ausführungsbeispiel werden bei notwendigen Einzelbeschichtungen im Regelfall keine Klimatisierungsmaßnahmen durchgeführt. Demzufolge schwanken bei den bekannten Verfahren die beim Emailpulverauftrag auftretenden Schichtdicken in Abhängigkeit von Raumtemperatur und Raumluftfeuchte sehr stark.

Durch den Zusatz von CO₂ zu der für den Transport vom Pulvervorratsbehälter zur Sprühpistole verwendeten Druckluft in Verhältnis 2 Teile Luft zu 1 Teil CO₂ wird die Sprüh- und Abscheiderate um ca. 20 % erhöht. Die auf dem Werkstück haftende Pulvermenge erhöht sich un ca. 10 %. Weiterhin wird bei verschiedenen äußeren klimatischen Bedingungen eine Konstanz des Beschichtungsergebnisses erreicht, die unter den natürlich wechselnden Bedingungen (Temperatur, Luftfeuchte) bei Anwendung bekannter Verfahren nicht möglich ist.

Nach einem weiteren Ausführungsbeispiel wird in einer Anlage, in der Herdaußenteile an einer laufenden Förderkette mittels Pulveremaillierung beschichtet werden, zum Pulvertransport ein CO₂-Luftgemisch (1 : 3) verwendet. Die Sprühausbeute erhöht sich um ca. 15 %.

Der Sprühkabine wird anstelle klimatisierter Luft (25°C, 45 % rel. Feuchte) Raumluft und CO₂-haltiges, entwässertes Abgas eines Emaillierofens zugeführt. Die Pulverhaftung verbessert sich um ca. 15 %. Dadurch und durch die erhöhte Sprühausbesute kann die Anzahl der erforderlichen Sprühpistolen von vorher 12 auf 10 verringert werden. Ferner ergibt sich durch die erreichte gleichmäßigere Schichtdickenverteilung ein um 20 % geringerer Emailpulververbrauch.

## Patentansprüche

1. Verfahren zum Auftragen von elektrostatisch versprühbarem Emailpulver auf Werkstücke unter Zusatz von Schutzgas,
**dadurch gekennzeichnet,**
daß der Pulverauftrag unter Zusatz von CO₂-haltigem Gas durchgeführt wird.

2. Verfahren nach Anspruch 1,
**dadurch gekennzeichnet,**
daß als Schutzgas an CO₂ angereicherte Druckluft verwendet wird, das auch als Fördermedium für das Emailpulver vom Vorratsbehälter zur Sprühvorrichtung dient.

3. Verfahren nach Anspruch 1 oder 2,
**dadurch gekennzeichnet,**
daß der Anteil von CO₂ 10 % bis 100 % beträgt.

4. Verfahren nach Anspruch 1 bis 3,
**dadurch gekennzeichnet,**
daß das CO₂-haltige Gas Abgas technologischer Prozesse ist.

5. Verfahren nach Anspruch 1 bis 4,
**dadurch gekennzeichnet,**
daß das CO₂-haltige Gas über Sprühgeräte zugeführt wird.

6. Verfahren nach Anspruch 1 bis 4,
**dadurch gekennzeichnet,**
daß das CO₂-haltige Gas über Öffnungen eines Sprühraumes zugeführt wird.

7. Verfahren nach Anspruch 1 bis 4,
**dadurch gekennzeichnet,**
daß das CO₂-haltige Gas über Sprühgeräte und Öffnungen eines Sprühraumes zugeführt wird.

## Claims

1. A process for the application of electrostatically sprayable enamel powder to workpieces with the addition of protective gas,
characterized by the fact that
the powder is applied with the addition of a CO₂-containing gas.

2. A process according to Claim 1,
characterized by the fact that
compressed air enriched with CO₂ is used as the protective gas, which also serves as the medium conveying the enamel powder from the storage bin to the spraying equipment.

3. A process according to Claim 1 or 2,
characterized by the fact that
the proportion of CO₂ is 10 % to 100 %.

4. A process according to Claims 1 to 3,
characterized by the fact that
the CO₂-containing gas is the waste gas from technological processes.

5. A process according to Claims 1 to 4,
characterized by the fact that
the CO₂-containing gas is fed via spraying devices.

6. A process according to Claims 1 to 4,
characterized by the fact that
the CO₂-containing gas is fed via openings in a spraying chamber.

7. A process according to Claims 1 to 4,
characterized by the fact that
the CO₂-containing gas is fed via spraying devices and openings in a spraying chamber.

## Revendications

1. Procédé d'application sur des pièces d'une poudre d'émail pulvérisable par voie électrostatique avec addition de gaz protecteur, caractérisé en ce que l'application de la poudre est effectuée avec addition de gaz contenant du CO₂.

2. Procédé selon la revendication 1, caractérisé en ce que le gaz protecteur utilisé est de l'air comprimé enrichi en CO₂ également utilisé comme fluide de transport de la poudre d'émail du réservoir au dispositif de pulvérisation.

3. Procédé selon la revendication 1 ou 2, caractérisé en ce que la proportion de CO₂ est de 10% à 100%.

4. Procédé selon les revendications 1 à 3, caractérisé en ce que le gaz contenant du CO₂ est du gaz résiduaire de processus technologiques.

5. Procédé selon les revendications 1 à 4, caractérisé en ce que le gaz contenant du CO₂ est distribué par des appareils pulvérisateurs.

6. Procédé selon les revendications 1 à 4, caractérisé en ce que le gaz contenant du CO₂ est distribué par des trous d'une chambre de pulvérisation.

7. Procédé selon les revendications 1 à 4, caractérisé en ce que le gaz contenant du CO₂ est distribué par des appareils pulvérisateurs et des trous d'une chambre de pulvérisation.
